# FASCICULE DE BREVET EUROPEEN

(11) **EP 0 527 666 B1**
(45) Date de publication et mention de la délivrance du brevet: **08.11.1995**
(21) Numéro de dépôt: 92402158.7
(22) Date de dépôt: 27.07.1992
(51) Int. Cl.: D01B 1/14, D01C 1/00, D01B 1/42

(54) **Procéde de fabrication d'un fil de lin au mouillé et fil de lin obtenu**
Herstellungsverfahren eines Leinengarnes nach der Nassbehandlungsmethode und so erhaltenes Leinengarn
Linen yarn wet production method and linen yarn so obtained

(30) Priorité: 12.08.1991 FR 9110504
(43) Date de publication de la demande: 17.02.1993
(73) Titulaire: Centre Technique Industriel dit: INSTITUT TEXTILE DE FRANCE, 92223 Bagneux Cédex (FR)
(72) Inventeur: Mesnage, Philippe, F-62320 Rouvroy (FR); Bruggeman, Jean-Pierre, F-59650 Villeneuve D'Ascq (FR); Ferrari, Marc, F-60830 Crepy-en-Valois (FR)
(74) Mandataire: Hénnion, Jean-Claude

(56) Documents cités:
- BE-A- 533 565
- FR-A- 1 053 851
- FR-A- 2 115 781
- FR-A- 2 584 103
- FR-A- 2 636 350
- GB-A- 1 431 643

## Description

La présente invention concerne la filature de lin et plus particulièrement la filature de lin dite au mouillé au cours de laquelle la mèche ou ruban constitué de fibres sensiblement parallélisées est plongée dans un bain destiné à ramollir les ciments et gommes qui lient entre elles les fibres élémentaires du lin à l'intérieur des fibres techniques et à favoriser leur dissociation lors de l'étirage subséquent. La présente invention concerne un procédé visant à améliorer la technique existante, notamment en ce qu'il permet dans certaines conditions d'éviter le passage sur banc à broches ; d'autres part elle concerne un fil de lin du type au mouillé ayant des propriétés améliorées notamment en ce qu'il est utilisable en bonneterie, sur métier à tricoter.

La filature du lin au mouillé est bien connue. Elle consiste à partir de fibres issues du teillage, soit lin teillé proprement dit, soit de lin teillé sous-roui, soit d' étoupes de teillage, à faire subir à ces fibres différentes opérations de préparation : peignage et/ou cardage, doublage-étirage ayant pour but de réaliser un ruban d'étirage, c'est-à-dire un ruban fin et régulier, de fibres sensiblement parallélisées, et enfin à réaliser le filage par passage sur un banc à broche où le ruban d'étirage est transformé en une mèche qui est un ruban faiblement tordu, puis par passage sur un banc à filer au mouillé.

Le fil de lin obtenu par la technique au mouillé a un aspect naturel et une structure apparente spécifique, qui sont dus à la présence des ciments organiques résiduels et au mode de dissociation et de glissement des fibres élémentaires les unes par rapport aux autres lors de l'étirage.

Cependant la présence de ces ciments organiques (pectines, hémicellulose, lignine...), qui permet de donner au fil une meilleure cohésion, présente un inconvénient majeur qui est d'augmenter sa rigidité. Ainsi un fil de lin au mouillé obtenu traditionnellement n'a pas la souplesse suffisante pour être utilisé en bonneterie, sur des métiers à tricoter, ce qui limite considérablement ses débouchés commerciaux.

Le but que s'est fixé le demandeur est de proposer un procédé de fabrication d'un fil de lin, selon la technique au mouillé, qui pallie les inconvénients précités, en ce que le fil obtenu d'une part garde l'aspect et la structure d'un fil de lin au mouillé mais d'autre part a une souplesse suffisante pour qu'il soit utilisé en bonneterie.

Ce but est parfaitement atteint par le procédé de l'invention. Il s'agit d'un procédé de fabrication d'un fil de lin au mouillé qui consiste de manière connue dans la préparation d'un ruban de fibres et dans son filage au mouillé. De manière caractéristique les fibres issues du teillage ont, préalablement aux étapes de préparation, été soumises aux opérations successives suivantes :
a. coupe à une longueur comprise entre 150 et 400 mm,
b. préimprégnation par de l'eau,
c. action de la vapeur sous une pression comprise entre 10 et 15 bars pendant une durée comprise entre 20 et 60 secondes,
d. détente à pression atmosphérique,
e. lavage et séchage.

De plus la préparation du ruban de fibres peut être réalisée sur tout type de matériel de préparation, lin, laine ou coton.

Ces opérations préalables ont pour effet de diminuer sensiblement la quantité de ciments organiques, tout en en conservant une quantité suffisante pour permettre le filage au mouillé et garder l'aspect naturel du fil. De plus, la combinaison du traitement précité à la vapeur sous pression et du filage au mouillé donne sur le fil obtenu une trés bonne régularité de répartition des ciments résiduels. C'est cette régularité et la moindre quantité de ciment qui permet d'obtenir le résultat recherché, à savoir la souplesse améliorée tout en gardant l'aspect et la structure traditionnelle.

D'autre part, c'est grâce à la coupe à longueur comprise entre 150 et 400 mm que la préparation du ruban peut être réalisée sur des matériels de préparation qui ne sont pas obligatoirement du type lin, mais qui peuvent être du type laine voire même coton.

Ainsi grâce au procédé de l'invention, il devient possible de réaliser un fil de lin au mouillé, par un circuit de préparation plus simple et moins coûteux.

Certes on connaît, en particulier par les documents GB-A-388.561, GB-A-476.569 et US-A-2,633,421. des traitements dans lesquels on soumet une plante à fibres à l'action de la vapeur sous pression puis détendue à la pression atmosphérique et à un lavage subséquent. Mais il s'agit de traitement à haute pression, visant le décorticage des plantes à fibres sous forme de paille , de feuilles, d'herbe, c'est-à-dire la séparation de l'écorce ou de la partie ligneuse des fibres proprement dites. Les pressions mises en jeu sont comprises entre 38 et 62 bars.

On connaît aussi par le document EP-A-253.828 un procédé de traitement d'un lin sous-roui préalablement teillé du type ci-dessus, dans lequel l'action de la vapeur est à une pression del'ordre de 30 bars pendant une durée de l'ordre de 10 secondes, ou bien à une pression de l'ordre de 15 bars pendant une durée de l'ordre de 90 secondes mais après que les fibres aient subi un prétraitement consistant en une imprégnation par une solution basique ou acide. Le but visé par ce document est d'obtenir par ce procédé un lin qui soit sensiblement exempt de matières incrustantes.

On a compris que le but de la présente invention est tout autre et que les conditions de l'action de la vapeur sous pression sont justement déterminées pour que subsiste une quantité plus faible, mais suffisante de ciments organiques pour permettre le bon déroulement du filage au mouillé.

De préférence, le filage au mouillé est réalisé avec un taux d'étirage compris entre 50 et 140 à partir d'un ruban n'ayant pas subi de passage au banc à broches. Ainsi , il est possible d'éviter la première étape de la filature qui consiste dans le passage au banc à broches, en augmentant purement et simplement les taux d'étirage au filage sans préjudice pour la régularité du fil obtenu.

Avantageusement, préalablement au filage au mouillé, le ruban est soumis à un prétraitement alcalin, qui permet d'améliorer le glissement des fibres élémentaires lors de l'étirage et l'homogénéité de répartition des ciments.

Avantageusement, préalablement au filage au mouillé, le ruban a subi une opération de blanchiment, par exemple à l'eau oxygénée.

C'est un autre objet de l'invention que de revendiquer un fil de lin obtenu selon le procédé précité caractérisé en ce qu'il a l'aspect et la structure d'un fil au mouillé et en ce qu'il à une souplesse suffisante pour être utilisé en bonneterie sur métier à tricoter.

L'invention sera mieux comprise à la lecture de la description qui va être faite d'un exemple de fabrication d'un fil de lin au mouillé à usage bonneterie.

La matière de départ consiste dans des étoupes de teillage provenant du teillage d'un lin sous-roui. Il s'agit par exemple d'un lin que l'on a prématurément ramassé dans le cas de rouissage à terre. Comparativement au lin normalement roui, le lin sous-roui contient toujours plus de matières incrustantes , dans la mesure où les ciments qui lient les fibres entre elles n'ont pas pu être suffisamment dégradés par les agents bactériologiques du rouissage.

Ces étoupes subissent un traitement préléminaire de nettoyage sur carde finisseuse, qui de plus les présente sous forme d'un ruban. Ce ruban est coupé selon des tronçons de 300mm.

La matière ainsi coupée est introduite dans un réacteur où elle est imprégnée par de l'eau pure, puis soumise à un traitement d'hydrolyse en vapeur d'eau à 15 bars de pression pendant une durée de 40 secondes ; à l'expiration de cette durée, l'ouverture de l'orifice d'évacuation du réacteur provoque une détente brutale par passage de la pression de 15 bars à la pression atmosphérique et donc l'éjection par ledit orifice du lin dans un bac contenant une eau légèrement alcaline où il est lavé puis rincé.

Les fibres de lin ainsi traitées, après séchage, sont transformées en un ruban de 4g/m par passage dans les machines de préparation, à savoir successivement un passage dans une carde finisseuse, un passage en doubleuse-étireuse GN4, deux passages en petite peigneuse, un passage en doubleuse-étireuse GN4 et deux passages en doubleuse-étireuse GN5 sans passage sur banc à broches.

En fin de préparation, la finesse du ruban est caractérisée par un IFS de 16,74 et un CV % de 5,07. Il est à noter qu'avec un lin non traité selon le procédé l'IFS est normalement supérieure à 20, ce qui montre bien un accroissement de la finesse des fibres dans le ruban selon l'invention.

Le ruban subit un léger traitement de dégommage à l'aide d'une solution de 2,5 g/l de carbonate de soude.

Le filage au mouillé est réalisé sur un continu à filer, à deux zones d'étirage. La pression des cylindres d'étirage est obtenue à l'aide d'un système à contre-poids. Le ruban passe dans un bac rempli d'eau froide ; il est guidé à l'entrée comme à la sortie du train d'étirage par des guides en céramique.

Dans un exemple précis, mais non limitatif, de réalisation, l'écartement des cylindres était de 80 mm pour la zone arrière et de 60 mm pour la zone avant; la torsion était de 410 t/m et la vitesse de réception de l'ordre de 13 m/mm. Le fil de lin au mouillé obtenu avait un numéro métrique de 23, une résistance Rkm de 17 (CV % 20 à 25), un allongement de 1,6 à 1,8%.

Ce fil, dont l'aspect et la structure sont ceux d'un fil traditionnel de lin au mouillé, présente comparativement à un fil obtenu selon le procédé traditionnel une trés grande souplesse qui le rend apte à être utilisé dans des conditions acceptables de fonctionnement sur des métiers à tricoter, notamment circulaires, et donc apte à être utilisé en bonneterie.

L'invention n'est pas limitée au mode de réalisation qui a été décrit à titre d'exemple non limitatif. En particulier, la longueur de la coupe doit être déterminée par l'homme de métier en fonction du circuit de préparation, lin, laine ou coton, qu'il aura retenu. D'autre part le ruban, avant filage au mouillé, peut subir divers traitements, par exemple un traitement de blanchiment, ce qui conduit à la fabrication d'un fil de lin blanchi.

## Revendications

1. Procédé de fabrication d'un fil de lin au mouillé, consistant dans la préparation d'un ruban de fibres et dans son filage au mouillé caractérisé en ce que les fibres, issues du teillage, ont préalablement aux étapes de préparation été soumises aux opérations successives suivantes :
a. coupe à une longueur comprise entre 150 et 400 mm,
b. préimprégnation par de l'eau,
c. action de la vapeur sous une pression comprise entre 10 et 15 bars pendant une durée comprise entre 20 et 60 secondes,
d. détente à pression atmosphérique,
e. lavage et séchage
et en ce que la préparation du ruban est réalisée sur tout type de matériel de préparation : lin, laine ou coton.

2. Procédé selon la revendication 1 caractérisée en ce que le filage au mouillé est réalisé avec un taux d'étirage compris entre 50 et 140 à partir d'un ruban n'ayant pas subi de passage au banc à broches.

3. Procédé selon l'une des revendications 1 ou2 caractérisé en ce que, les fibres issues du teillage étant des étoupes de teillage, celles-ci subissent un nettoyage sur carde finisseuse avant l'opération de coupe.

4. Procédé selon la revendication 1 caractérisé en ce que , préalablement au filage au mouillé, le ruban de fibres est soumis à un prétraitement alcalin notamment par une solution de carbonate de soude.

5. Procédé selon la revendication 1 caractérisé en ce que, préalablement au filage au mouillé, le ruban de fibres est soumis à un traitement de blanchiment, notamment à l'eau oxygénée.

6. Fil de lin obtenu par le procédé de la revendication 1 caractérisé en ce qu'il a l'aspect et la structure d'un fil de lin au mouillé et en ce qu'il a une souplesse le rendant apte à une utilisation en bonneterie, sur métier à tricoter.

## Claims

1. Process for the manufacture of a wet-spun linen yarn, consisting in the preparation of a fibre sliver and in its wet spinning, characterized in that the fibres produced by the scutching have been subjected to the following successive operations before the preparation steps:
a. cutting to a length of between 150 and 400 mm,
b. preimpregnation with water,
c. action of steam at a pressure of between 10 and 15 bars for a period of between 20 and 60 seconds,
d. decompression to atmospheric pressure,
e. washing and drying
and in that the preparation of the sliver is carried out on preparation equipment of any type: linen, wool or cotton.

2. Process according to Claim 1, characterized in that the wet spinning is carried out with a draw ratio of between 50 and 140 from a sliver which has not been subjected to passing over the fly frame.

3. Process according to either of Claims 1 and 2, characterized in that, the fibres produced by the scutching being scutching tows, the latter are subjected to cleaning on a finishing card before the cutting operation.

4. Process according to Claim 1, characterized in that, before the wet spinning, the fibre sliver is subjected to an alkaline pretreatment, especially with a solution of sodium carbonate.

5. Process according to Claim 1, characterized in that, before the wet spinning, the fibre sliver is subjected to a bleaching treatment, especially with agueous hydrogen peroxide.

6. Linen yarn obtained by the process of Claim 1, characterized in that it has the appearance and the structure of a wet-spun linen yarn and in that it has a flexibility making it suitable for utilization in hosiery, on a knitting loom.

## Patentansprüche

1. Verfahren zum Herstellen eines heißwassergesponnenen Leinengarns, das in der Vorbereitung eines Faserbandes und in dessen Heißwasserspinnvorgang besteht, dadurch gekennzeichnet, daß die vom Brechen kommenden Fasern vor den Vorbereitungsstufen den folgenden aufeinanderfolgenden Operationen unterworfen worden sind:
a. Schneiden auf eine Länge im Bereich zwischen 150 und 400 mm,
b. Vorimprägnieren durch Wasser,
c. Einwirken von mit Druck beaufschlagtem Dampf, wobei der Druck einen Wert im Bereich von 10 bis 15 Bar besitzt, während einer Dauer im Bereich von 20 bis 60 Sekunden,
d. Entspannen auf Atmosphärendruck,
e. Waschen und Trocknen
und daß die Vorbereitung des Bandes für jeden Typ von vorzubereitendem Material ausgeführt wird: Leinen, Wolle oder Baumwolle.

2. Verfahren nach Anspruch 1, dadurch gekennzeichnet, daß das Heißwasserspinnen mit einem Verstreckungsanteil im Bereich von 50 bis 140 ausgehend von einem Band ausgeführt wird, das keine Flügelspinnmaschine durchlaufen hat.

3. Verfahren nach einem der Ansprüche 1 oder 2, dadurch gekennzeichnet, daß dann, wenn die vom Brechen kommenden Fasern Brech-Abfallfasern sind, diese vor dem Schneidevorgang einer Reinigung auf einer Reinkrempel unterworfen werden.

4. Verfahren nach Anspruch 1, dadurch gekennzeichnet, daß vor dem Heißwasserspinnen das Faserband einer alkalischen Vorbehandlung, insbesondere mit einer Natriumcarbonatlösung unterworfen wird.

5. Verfahren nach Anspruch 1, dadurch gekennzeichnet, daß das Faserband vor dem Heißwasserspinnen einer Bleichungsbehandlung, insbesondere mit Wasserstoffperoxid unterworfen wird.

6. Leinengarn, das mit dem Verfahren nach Anspruch 1 erhalten wird, dadurch gekennzeichnet, daß es das Erscheinungsbild und die Struktur eines heißwassergesponnenen Leinengarns besitzt und daß es eine Weichheit besitzt, die es für eine Verwendung für Wirkwaren in einer Wirkmaschine geeignet macht.
